# EUROPÄISCHE PATENTANMELDUNG

(11) **EP 3 569 737 A1**
(43) Veröffentlichungstag der Anmeldung: **20.11.2019**
(21) Anmeldenummer: 18172799.1
(22) Anmeldetag: 17.05.2018
(51) Int. Cl.: C23D 13/02, H05B 6/10, C23D 5/08

(54) **VERFAHREN ZUM REPARIEREN EINER SCHADSTELLE IN DER EMAILLEBESCHICHTUNG EINES VOLLSTÄNDIG ODER TEILWEISE EMAILLIERTEN BAUTEILS**

(71) Anmelder: INNO HEAT GmbH, 19061 Schwerin (DE)
(72) Erfinder: Die Erfindernennung liegt noch nicht vor
(74) Vertreter: Tergau & Walkenhorst Patentanwälte PartGmbB

(57) **Zusammenfassung**

Ein Verfahren zum Reparieren einer Schadstelle in der Emaillebeschichtung eines vollständig oder teilweise emaillierten Bauteils soll sowohl zum Einsatz in der Endkontrolle und ggf Nachbesserung einer Fertigungsanlage als auch zur Bearbeitung von bereits in der Nutzung befindlichen Bauteilen geeignet sein und mit besonders gering gehaltenem energetischen Aufwand eine zuverlässige Reparatur mit einem qualitativ besonders hochwertigen Beschichtungsergebnis ermöglichen. Dazu wird erfindungsgemäß im Bereich der Schadstelle ein Emailpulver enthaltender Emailschlicker auf das Bauteil aufgetragen und das Bauteil anschließend im Bereich der Schadstelle induktiv erhitzt, wobei die Betriebsparameter bei der induktiven Erhitzung derart gewählt werden, dass im Bereich der Schadstelle an der Oberfläche des Bauteils die Schmelztemperatur der dort noch befindlichen Emaillebeschichtung überschritten wird.

## Beschreibung

Die Erfindung betrifft ein Verfahren zum Reparieren einer Schadstelle in der Emaillebeschichtung (MCS) eines vollständig oder teilweise emaillierten Bauteils.

Zum Schutz von Bauteiloberflächen verschiedenster Art vor korrosiven Angriffen kommen in großem Umfang Emaillebschichtungen ("minerally coated surfaces", MCS) zum Einsatz. Bei solchen Emaillebeschichtungen handelt es sich in der Regel um Glasschichten, die vor allem hinsichtlich der Schmelztemperatur und der thermischen Ausdehnungskoeffizienten an die für sie vorgesehenen Trägerwerkstoffe angepasst wurden. Sie verbinden üblicherweise die Eigenschaften einer Glasoberfläche mit den Material- und Verarbeitungseigenschaften von Metallen. Emaillierte Bauteile werden üblicherweise hergestellt, indem man auf einen geeignet gewählten Trägerkörper nach geeigneten Vorbehandlungen Emailschlicker oder Emailpulver aufbringt, diese aufschmilzt und bei Temperaturen im Bereich von etwa 800 bis 900 Grad einbrennt. Die Einbrenntemperatur ist dabei in der Regel substratabhängig gewählt und beträgt beispielsweise für Stahl etwa 820° C.

Ein Emaillierprozess erfolgt dabei in der Regel dergestalt, dass nach einer Reinigung, Vortrocknung und optionaler Vorerwärmung des Trägerkörpers und anschließendem Substratauftrag (insbesondere von Silikaten) - alles teilweise in mehreren Stufen - auf die jeweilige üblicherweise metallische Oberfläche des Trägerkörpers - vorzugsweise Stahl bzw. Grauguß - durch Wärmestrahlung auf die so vorbereitete Oberfläche diese mit dem Substrat oder Emailpulver erwärmt wird, bis die Schmelztemperatur des Emailpulvers oder Emailschlickers erreicht ist, und das "aufgeschmolzene" Substrat oder Emailpulver bei ca. 820 °C eine innige Verbindung mit dem Trägermaterial eingeht.

Im Gegensatz zu anderen Beschichtungen verbindet sich beim Einbrand der jeweiligen Emaillebeschichtung somit ein Glas-Metall-Verbund, bei dem sich zwischen dem Glasmaterial und dem Metallsubstrat feinste Zwischenschichten, so genannte intermetallische Phasen, bilden. Diese sichern eine besonders intensive Haftung der Beschichtung auf dem Metall und unterbinden nachweislich fortschreitende Korrosion. Zu diesem Zweck sind moderne Emaillen heute Mehrstoffgemische, die unter Nutzung ihres Eutektikums bei niedrigen Einbrenntemperaturen eine sehr gute mechanische Härte und chemische Beständigkeit erreichen.

Unter anderem lassen sich auch die Innenflächen von Abgaskanälen von Leichtmetallgussteilen, wie beispielsweise Zylinderköpfen, für Verbrennungsmotoren, dadurch effektiv gegen eine thermische Überbeanspruchung schützen, dass sie zumindest abschnittsweise mit einer Beschichtung belegt werden, die aus einem Glasmaterial gebildet ist. In der Praxis ergibt sich dabeu eine besondere Herausforderung dadurch, dass die Beschichtung einerseits den im Betrieb auftretenden mechanischen und thermischen Belastungen sicher standhalten muss und andererseits eine mechanische Bearbeitung von an den beschichteten Flächenabschnitt angrenzenden Abschnitten des jeweiligen Bauteils ohne die Gefahr eines Abplatzens der Beschichtung zulassen muss.

Ein besonders effizientes und auch hoch flexibles Emaillierverfahren ist aus der WO 2015/055822 A1 bekannt, deren Offenbarung ausdrücklich einbezogen wird ("incorporation by reference"). Bei diesem bekannten Emaillierverfahren ist die Einstellung der für den Emaillierprozess notwendigen Brenntemperatur mittels induktiver Beheizung vorgesehen.

Reparaturen an emaillierten Bauteilen oder Komponenten sind bisher nämlich nur mit hohem Aufwand unter Einsatz artfremder Materialien durchführbar. In Ausnahmefällen werden - besonders bei Fertigungen im Architektur- und Sanitärbereich, also in der Art einer Endkontrolle - schadhafte Bauteile mit kleinen Schadstellen oder Abplatzungen am Ende des Herstellungsprozesses aussortiert, die Fehlerstellen nachgebessert, gesäubert und beschichtet und die Teile danach erneut dem Ofenprozess für einen zweiten Durchlauf zugeführt. Dieser Prozess ist zeit-, personal-, energie- und kostenaufwendig und zudem für bereits in der Verwendung befindliche Bauteile nahezu nicht einsetzbar.

Der Erfindung liegt daher die Aufgabe zugrunde, ein Verfahren zum Reparieren einer Schadstelle in der Emaillebeschichtung eines vollständig oder teilweise emaillierten Bauteils anzugeben, das sowohl zum Einsatz in der Endkontrolle und ggf Nachbesserung einer Fertigungsanlage als auch zur Bearbeitung von bereits in der Nutzung befindlicher Bauteile geeignet ist und mit besonders gering gehaltenem energetischen Aufwand eine zuverlässige Reparatur mit einem qualitativ besonders hochwertigen Beschichtungsergebnis ermöglicht.

Diese Aufgabe wird erfindungsgemäß gelöst, indem im Bereich der Schadstelle ein Emailpulver enthaltender Emailschlicker auf das Bauteil aufgetragen und das Bauteil anschließend im Bereich der Schadstelle induktiv erhitzt wird, wobei die Betriebsparameter bei der induktiven Erhitzung derart gewählt werden, dass im Bereich der Schadstelle an der Oberfläche des Bauteils die Schmelztemperatur der dort noch befindlichen Emaillebeschichtung überschritten wird.

Die Erfindung geht dabei von der Überlegung aus, dass ein Reparaturverfahren für eine Emaillebeschichtung im Sinne einer effizienten und ressourcenschonenden Verfahrensführung und eines qualitativ hochwertigen Beschichtungsergebnisses gezielt für eine flexible und örtlich fokussierte Bhandlung des beschädigten Bauteils ausgelegt sein sollte. Um dabei eine hohe Produktqualität sicherzustellen, sollte insbesondere die Homogenisierung des als Reparaturmaterial aufgetragenen Emailschlickers mit der an der schadhaften Stelle oder in deren unmittlbarer Umgebung noch vorhandenen Restbeschichtung besonders begünstigt werden. Als hierfür besonders geeignet sieht die Erfindung die Einbringung des für das Aufschmelzen des Emailpulvers auf das Bauteil erforderlichen Energiebedarfs - und damit die die Einstellung der für das Aufschmelzen erforderlichen Substrattemperaturen - durch induktive Beheizung des lokalen Raumbereichs im unmittelbaren Umfeld der zu behandelnden Schadstelle vor. Die lokal begrenzte, fokussierte Aufheizung dieses begrenzten Raumbereichs des Bauteils sollte dabei derart vorgenommen werden, dass unmittelbar und weitgehend ohne weitere Nachbehandlung auch eine Homogenisierung mit dem noch vorhandenen Beschichtungsmaterial ermöglicht ist, so dass nach der Reparatur eine insgesamt homogene und gleichförmige Schicht vorliegt. Dies soll durch eine geeignete Verfahrensführung erreicht werden, bei der zusätzlich zum aufgebrachten, als Reparaturmaterial vorgesehenen Emailschlicker auch die vorhandene Restbeschichtung aufgeschmolzen wird.

Die Verbindung der durch den Emaillierprozess neu entstehenden Thermoglasur mit dem metallischen Trägermaterial und auch mit der bereits vorhandenen Restbeschichtung wird dabei dadurch deutlich verbessert, dass sich infolge der lokalen induktiven Beheizung der Schadstelle die Energie- oder Wärmedeposition von innen heraus entwickelt. Das ergibt eine deutlich verbesserte Verankerung der Emaillierschicht am Trägerkörper und eine neue Emaillierqualität. Insbesondere wird hierdurch die Haftung des Emailliermaterials am Trägermaterial weiter verbessert, und ein erneutes Abplatzen, insbesondere an Ecken oder Kanten, wird weiter deutlich reduziert.

Vorteilhafterweise wird für einen besonders einfach gehaltenen Reparaturprozess ein farblich an die vorhandene Restbeschichtung angepasstes Email-Reparaturmaterial, ganz besonders bevorzugt für eine "einschichtige" Anwendung in einmaligem Durchlauf umfassend das Grund- und das Deckmaterial, eingesetzt. Das Material weist dabei ganz besonders bevorzugt eine besonders hohe Reaktionskinetik auf.

Um auch nach der Reparatur eine besonders homogene und damit qualitativ besonders hochwertige Bauteilbeschichtung auch im Bereich der vormals schadhaften Stelle zu erhalten, wird in ganz besonders bevorzugter Ausgestaltung ein Emailschlicker verwendet, dessen Emailpulver die Bestandteile der ursprünglichen Emaillierbeschichtung des Bauteils enthält. Mit anderen Worten ist vorteilhafterweise vorgesehen, dass die Reparatur in der Art einer "MCS - Reparatur an beschädigten MCS-Oberflächen" (MCS = "Mineral Coated Surface"), also unter Verwendung von weitgehend gleichem Grund- und Reparaturmaterial, erfolgt.

Bei der Durchführung der Reparatur wird vorteilhafterweise die beschädigte, z.B. abgeplatzte, Beschichtungssektion zunächst gründlich und weitflächig (bevorzugt in einem Flächenbereich mit mindestens dem zwei- und/oder höchstens dem fünffachen Durchmesser der eigentlichen Schadstelle) gesäubert. Danach wird die Reparaturpaste oder der Emailschlicker gleichmäßig und ausreichend auf die Schadstelle aufgetragen (Grundschicht oder alternativ Einschichtemail), vorzugsweise per Spritzpistole, Sprühdose, Pinsel oder Spachtel.

Das Aufschmelzen und Einbrennen erfolgt nachfolgend induktiv vorzugsweise mittels Hochfrequenz - (HF) - Induktion, so dass gezielt der Skin -Effekt und die damit einhergehende geringe Eindringtiefe zwecks Vermeidung zu hoher Wärmeleitung in das Innere und damit Gefügeschädigung genutzt werden kann. In besonders vorteilhafter Ausgestaltung wird dabei die Betriebsfrequenz des Induktors im Hinblick auf die Materialeigenschaften des Bauteils derart gewählt, dass die elektromagnetische Eindringtiefe im Bauteil höchstens 1 mm, vorzugsweise weit weniger als 1mm, beträgt. Vorteilhafterweise wird für den Induktor dabei eine Betriebsfrequenz von mindestens 500 kHz gewählt. Damit kann sichergestellt werden, dass auch bei variierenden Materialien oder Umgebungsbedingungen die elektromagnetische Eindringtiefe ausreichend gering gehalten werden kann, um die Erwärmung des Bauteils auf den unmittelbaren Nahbereich der Oberfläche zu begrenzen. Eine vergleichsweise hohe Energiedichte ist dabei günstig, um die Einwirkungszeit und eine lokale Überhitzung und/oder Weiterleitung der Wärme in das Innere des Bauteils besonders gering zu halten.

In alternativer oder zusätzlicher vorteilhafter Ausgestaltung wird zudem ein mobiler, vergleichsweise kleiner und von seiner effektiven Fläche dem Schadensbild angepasster Induktor verwendet, der eine vergleichsweise hohe lokale Energiedichte erlaubt. Unter "mobeil" ist dabei insbesondere zu verstehen, dass der Induktor auch bei einem ortsfest montierten Bauteil eine Relativbewegung des Induktors zum Bauteil, beispielsweise in Form von manuell geführten, kreisenden Bewegungen, erlaubt.

Der Induktor wird vorteilhafterweise an einem Handteil und/oder an einer externen Trafobox (abgekoppelt vom Kleinumrichter), über flexible Kabel für die Leistungszufuhr und Wasserkühlung, befestigt und versorgt. Eine Relativbewegung zwischen Induktor und Bauteil, bevorzugt in Form einer Kreisbewegung des Handteils über der Schadstelle und deren Umfeld, sichert einen gleichmäßigen Energieeintrag in das Substrat und ein gleichmäßiges Aufschmelzen und Einbrennen des Emailschlickers.Die Bewegung sichert zugleich ein vergleichsweise langsames und damit schonendes Anlaufen des Erwärmungsvorgangs und, bei geeignet gedrosselter Energiezufuhr über den Induktor, ein verlangsamtes Abkühlen des Bauteils in der Behandlungszone. Das ist sehr vorteilhaft, um Spannungen, Rißbildungen und ggf. ein Abplatzen der Emailleschicht zu vermeiden. Der angestrebte vergleichsweise sanfte Leistungsanstieg beim Aufschmelzen oder Einbrennen wird dabei ebenso wie ein vergleichsweise "langsames" Abkühlen dadurch erreicht, dass unter Aufrechterhaltung der Relativbewegung zwischen Induktor und Schadstelle zunächst sanft die weitere Umgebung von außen nach innen hin zur eigentlichen Schadstelle erwärmt wird, ggf. unter Variation des Kopplungsabstandes. Beim Abkühlen nach vollendetem Einbrennvorgang erfolgt dies bevorzugt umgekehrt, d. h die Umgebung der Schadstelle wird induktiv noch etwas warmgehalten.

Bei vergleichsweise kleinen Bauteilen und Schadstellen wird der Induktor vorzugsweise, befestigt an einem "leichten" Handteil, per Hand zu und über die Schadstelle geführt. Bei größeren Teilen wie beispielsweise Flächenelementen, auch im Produktionsprozess, kann hingegen vorteilhafterweise vorgesehen sein, das Bautiel mit der Schadstelle am Induktor vorbeizuführen und das Teil dabei zu bewegen. In diesem Fall und bei höheren Leistungen kommt für die Induktorbefestigung vorzugsweise eine geeignete Trafobox zur Anwendung.

In besonders vorteilhafter Ausgestaltung wird die Einbrenntemperatur, bei der der Emailschlicker aufgeschmolzen und eingebrannt wird, passend zum Trägermaterial des Bauteils und und zur MCS-Rezeptur des Emailschlickers geeignet gewählt und als Führungsgröße über Leistung und Kopplungsabstand des Induktors geregelt. Vorzugsweise wird dabei für Stahl oder Guss als Trägermaterial des Bauteils eine Einbrenntemperatur von etwa 850 °C und für Aluminium eine Einbrenntemperatur von etwa 550 °C eingestellt. Eine Kontrolle und Steuerung (beispielsweise durch Rückkopplung auf die Umrichterleistung) des Erwärmungs- und Abkühlvorgangs kann insbesondere bei höheren Qualitätsanforderungen vorzugsweise über ein implementiertes Pyrometer und/oder über eine Wärmebildkamera erfolgen. Ebenso ist bei Anwendungen in laufender Produktion (Sanitärbereich, Designprodukte) vorteilhafterweise vorgesehen, den Einbrennprozeß nach optimierten und hinterlegten Programmen statistisch gesichert und nachvollziehbar ablaufen zu lassen. Der Prozess und die für diesen entscheidenden Parameter wie besonders bevorzugt die Temperatur, die Induktorleistung und/oder der Abstand des Induktors zum Bauteil werden dabei - bei ansonstem gleichem Bewegungsablauf mit gleichen Stellgrößen - vorteilhafterweise kontinuierlich überwacht, erfasst und bei Bedarf nachgeführt.

Vorteilhafterweise werden als Umrichterparameter für eine weitreichende Reparaturhandhabung eine Leistung von mindestens 5 kW und eineFrequenz von mindestens 500 kHz verwendet.

Im Vorfeld des eigentlichen Einbrennprozesses kann in weiterer vorteilhafter Ausgestaltung die induktive Erwärmung mit einem anderen oder auch dem gleichen Induktor (geringerer Leistungseintrag oder kürzere Einwirkzeit) auch zum Vortrocknen bzw. zur Vorerwärmung für spezielle Substrataufträge genutzt werden, wodurch insbesondere eine verbesserte Haftung erreicht werden kann. Auch kann zwischen den einzelnen Reinigungsstufen induktiv getrocknet werden.

Die mit der Erfindung erzielten Vorteile bestehen insbesondere darin, dass durch die Verwendung eines Induktors für den Einbrennprozess im direkten lokalen Umfeld der Schadstelle und die bevorzugt vorgesehene Verwendung eines Emailschlickers auf einer der eigentlichen Beschichtung entsprechenden Materialbasis eine besonders homogene Schicht auch nach der Reparatur erzeugt werden kann. Da bei der Durchführung der Reparatur ohne Flammeneinwirkung und nur aus dem Substrat heraus erwärmt und gearbeitet wird, entstehen an der Altoberfläche rundum wie auch im Inneren des Reparaturteils keine Oberflächen- bzw. Gefügeschäden; ebenso werden Verfärbungen des Materials vermieden. Dadurch ist nach Abschluß der Arbeiten ein Erkennen des Schadens bzw. der Reparaturstelle nicht oder nur sehr schwer möglich.

Das vorzugsweise im Hinblick auf die vorhandene Emailleschicht spezifisch abgemischte Reparaturemail kann je nach Farbe des Altmaterials der Schadstellenumgebung vorzugsweise detailnah eingefärbt werden, um im Ergebnis auch eine Farbhomogenität zwischen Neu- und Altmaterial zu erreichen. Wenn so nicht gewollt, kann die Schadstelle aber auch farblich abweichend hervorgehoben oder ganz besonders bevorzugt mit einem passenden Einbrenn-Schiebebild auf anorganischer Basis abgedeckt und so weitgehend unsichtbar gemacht werden.

Derartige Schiebebilder, die mit gleichem Equipment eingebrannt werden können auch einzeln oder in gestalterischer Anordnung zur optischen "Verfeinerung" auf alten oder neuen Emaille- Oberflächen eingebrannt werden, auch nach abgeschlossenem Einbau des Produktes (z.B. bei der Reparatur von Einbauten wie beispielsweise einer Badewanne). Zur ERzeilung besonders homogener Oberflächen und einer besonders weitgehenden Anpassung der Reparaturstelle an die Umgebung wird dabei vorzugsweise wie folgt vorgegangen:
1. Reinigung und Vorbehandlen von Schadstelle und Umgebung
2. Auftrag des angepassten und zugeschnittenen Emailleschlickers auf die saubere und trockene Schadstelle
3. Induktives Aufschmelzen und Einbrennen
4. Schleifen der getrockneten und gehärteten Reparaturstelle mit feinem Diamant, bevorzugt in kreisförmiger oder elliptischer Bewegung, bis auf Höhe der Umgebung
5. Leichtes induktives ERwäremn und Anschmelzen zur Erzeugung einer glatten, feinen Oberfläche

Besonderes Einsparpotential im Reparaturprozess durch Nutzung von Reparaturemail und Induktionsbeheizung wird gesehen bei notwendigen Reparaturen an Anlagen der Chemie, Pharmaindustrie, Lebensmittelindustrie sowie in der Architektur (Fassaden, Denkmale u.ä.). In vielen Fällen läßt sich somit ein Komplettaustausch bzw. eine zeit- und kostenintensive Reparatur und damit verbundene Ausfallzeiten und Produktionsverluste vermeiden.

Ein Ausführungsbeispiel der Efindung wird anhand einer Zeichnung näher erläutert. Darin zeigt die Figur schematisch einen mobilen Induktor im Bereich einer Schadstelle einer Emailbeschichtung.

Der mobile Induktor 1 ist zur Reparatur einer an einer Schadstelle 2 beschädigten Emailleschicht eines Bauteils vorgesehen. Der Induktor 1 umfasst dabei ein Handteil 4 mit Induktoraufnahme, an dem der eigentliche, im Ausführungsbeispiel mehrwindig ausgeführte Induktorkopf 6 angeordnet ist. Der Induktorkopf 6 ist über ein durch das Handteil 4 geführtes Versorgungskabel 8 mit einer Versorgungseinheit, insbesondere einer Strom- oder Spannungsquelle wie beispielsweise einer Transformatoreinheit, verbunden.

Das vorliegende Verfahren beschreibt beispielhaft eine Lösung zur Reparatur kleiner lokaler Schäden an Emaille- oder MCS-beschichteten Oberflächen, mit dem besonders bevorzugten Aspekt, dass eine Reparatur "MCS in MCS" erfolgt, d.h. Alt- und Reparaturmaterial die gleiche Zusammensetzung und Beschaffenheit aufweisen.

Die an der Schadstelle 2 beschädigte, z.B. abgeplatzte, MCS- Sektion wird vor der eigentlichen Behandlung zunächst gründlich und weitflächig (vorzugsweise in etwa einem Umfeld vom 5-Fachen des Durchmessers der Schadstelle 2) gesäubert. Danach wird eine MCS- Reparaturpaste gleichmäßig aufgetragen (Grundschicht oder Einkomponentenlösung), beispeilsweise per Pinsel, Spachtel oder Spritzpistole.
Das Aufschmelzen und Einbrennen erfolgt anschließend über den Induktor 1 induktiv mittels HF und dem vergleichsweise kleinen, dem Schadensbild angepassten Induktorkopf 6, so dass mit hoher örtlicher Energiedichte gearbeitet werden kann. Der Induktorkopf 6 wird über das Handteil 4 (abgekoppelt vom Kleinumrichter (HF), versorgt über das flexible Versorgungskabel 8 für Leistungszufuhr und Wasserkühlung) weiträumig (in einem Bereich von mehr als dem 15-Fachen des Durchmessers der Schadstelle 2) über die Schadstelle 2 in kreisförmigen oder elliptischen Bewegungen geführt.

Dies ist zu Beginn des Einbrennprozesses und nach erfolgtem Einbrennen in der laufenden Abkühlphase sehr vorteilhaft, um Spannungen und damit Abplatzen und Rißbildungim MCS - Material zu vermeiden. Je nach Substratmaterial und MCS- Grundmaterial wird mit passender Einbrenntemperatur aufgeschmolzen und eingebrannt (ca. 850 °C bei Stahl und Guß, ca. 550 °C bei Aluminium).
Da ohne Flammeneinwirkung und aus dem Substrat heraus erwärmt und gearbeitet wird, entsteht an der Altoberfläche wie auch im Inneren des Reparaturteils (Gefüge) rundum keinerlei Schädigung. Mit ggf. erforderlicher Nachbehandlung (MCS-Deckschicht, Anschleifen der MCS - Schicht und anschließendes "Nachschmelzen") ist ein Erkennen des Schadens bzw. der Reparaturstelle nach Abschluß nur schwer möglich. Die Schadstelle kann zudem - falls gewollt - farblich abweichend hervorgehoben bzw. mit einem passenden Einbrenn-Schiebebild auf anorganischer Basis abgedeckt werden.
Diese Schiebebilder können auch einzeln oder in gestalterischer Anordnung zur optischen "Verfeinerung" auf Alt-oder Neu - MCS- Flächen eingebrannt werden, auch nach abgeschlossenem Einbau des betrachteten Produktes. Es wird das gleiche kleine und flexible Equipment wie für die beschriebene Reparaturaufgabe benut zt.

Mit etwas Erfahrung und Übung erhält man im Ergebnis in wenigen Minuten eine homogene saubere MCS - Oberfläche, repariert und / oder dekoriert.

Für den automatischen Ablauf im Produktionsprozess, u.a. bei hochwertigen Designprodukten (Sanitärbereich) sollte der Einbrennvorgang nach optimiertem und hinterlegtem Programm erfolgen (statistisch gesichert und nachvollziehbar!), wobei der Prozess und die entscheidenden Parameter in Auswertung einer prozessbegleitenden Erfassung der Werte (z.B. Temperatur) und/ oder des betrachteten Flächensegments {Schadstelle, Dekorplatz) mittels optischer Beobachtung kontrolliert werden und just in time nachjustiert werden, so dass eine gleichbleibende Qualität gesichert wird.

### Bezugszeichenliste

- 1: mobiler Induktor
- 2: Schadstelle
- 4: Handteil
- 6: Induktorkopf
- 8: Versorgungskabel

## Patentansprüche

1. Verfahren zum Reparieren einer Schadstelle in der Emaillebeschichtung eines vollständig oder teilweise emaillierten Bauteils, bei dem im Bereich der Schadstelle ein Emailpulver enthaltender Emailschlicker auf das Bauteil (2) aufgetragen und das Bauteil anschließend im Bereich der Schadstelle induktiv erhitzt wird, wobei die Betriebsparameter bei der induktiven Erhitzung derart gewählt werden, dass im Bereich der Schadstelle an der Oberfläche des Bauteils die Schmelztemperatur der dort noch befindlichen Emaillebeschichtung überschritten wird.

2. Verfahren nach Anspruch 1, bei dem die Betriebsfrequenz des Induktors (4) im Hinblick auf die Materialeigenschaften des Bauteils (2) derart gewählt wird, dass die elektromagnetische Eindringtiefe im Bauteil (2) höchstens 1 mm beträgt.

3. Verfahren nach Anspruch 1 oder 2, bei dem für den Induktor (4) eine Betriebsfrequenz von mindestens 500 kHz gewählt wird.

4. Verfahren nach einem der Ansprüche 1 bis 3, bei dem ein Emailschlicker verwendet wird, dessen Emailpulver die Bestandteile der Emaillierbeschichtung des Bauteils enthält.

5. Verfahren nach einem der Ansprüche 1 bis 4, bei dem ein mobiler Induktor verwendet wird, dessen Induktorkopf eine aktive Induktorfläche von höchstens 10 cm² aufweist.
